# EUROPÄISCHE PATENTANMELDUNG

(11) **EP 0 350 822 A2**
(43) Veröffentlichungstag der Anmeldung: **17.01.1990**
(21) Anmeldenummer: 89112544.5
(22) Anmeldetag: 10.07.1989
(51) Int. Cl.: E01D 11/00, E04G 23/02

(54) **Verfahren zur Erneuerung des Korrosionsschutzes von Zuggliedern von Brücken und gleichartig verspannten Bauwerken sowie Vorrichtung zur Durchführung des Verfahrens**

(30) Priorität: 15.07.1988 DE 3823964
(71) Anmelder: BILFINGER + BERGER VORSPANNTECHNIK GMBH, D-6712 Bobenheim-Roxheim 2 (DE)
(72) Erfinder: Fischer, Heinrich, D-6710 Frankenthal (DE)
(74) Vertreter: Ratzel, Gerhard, Dr.

(57) **Zusammenfassung**

Die Erfindung betrifft ein Verfahren zur Erneuerung des Korrosionsschutzes von Zuggliedern, das durch folgende Verfahrensschritte gekennzeichnet ist,
a) der beschädigte Korrosionsschutz, beispielsweise eine Kunststoffbeschichtung oder Schutzanstriche, werden mindestens teilweise entfernt,
b) die freigelegten Stahldrähte (3a, 3b) werden von eventuellem Rost befreit,
c) das Zugglied (3) wird mit einer gasdichten Umhüllung (4) versehen, wobei durch Abstandhalter (6) ein in allen Richtungen durchgehender Ringraum (1) geschaffen wird,
d) die im Zugglied (3) vorhandene Feuchtigkeit wird durch Erzeugen eines Unterdrucks und/oder durch Erwärmung des Zugglieds zum Verdampfen gebracht und der Wasserdampf kontinuierlich mittels der den Unterdruck erzeugenden Vakuumpumpe abgesaugt, bis sich ein Unterdruck-Minimum konstant einstellt,
e) der Ringraum (1) wird mit einem flüssigen Überzugsmittel aufgefüllt,
f) nach Füllung des Ringraums (1) wird das noch flüssige Überzugsmittel am Tiefpunkt der Umhüllung über ein Ventil abgelassen, während am Hochpunkt der Umhüllung durch ein weiteres Ventil ein trockenes Gas eingezogen wird, wobei das Zugglied (3) mit einer dünnen Schicht des Überzugsmittels beschichtet bleibt,
g) das Einlaß- und das Auslaßventil werden geschlossen.

Nach einer bevorzugten Ausführungsform wird die Gasfüllung bzw. Fluidfüllung des Ringraumes auf Dauer mit einem Überdruck versehen um Leckageverluste auszugleichen, wobei der Überdruck durch ein automatisches Alarm- und Meldesystem überwacht wird.

Die Erfindung betrifft ferner eine Vorrichtung zur Durchführung des Verfahrens, bei der die Umhüllung als Schutzrohr an den Enden abgedichtet ist und Anschlüsse für die Saug- und Pumpvorrichtung angeordnet sind.

## Beschreibung

Die Erfindung betrifft ein Verfahren und eine Vorrichtung zur Erneuerung des Korrosionsschutzes von Zuggliedern von Brücken und gleichartig verspannten Bauwerken.

Brücken und Bauwerke, die mit Zuggliedern aus stählernen Seilen verspannt sind, unterliegen dem Sicherheitsrisiko, daß die Zugglieder durch Korrosion belastet sind.

Obwohl solche Zugglieder ummantelt sind, diffundieren Korrosionsbildner durch die Ummantelung an das Zugglied heran.
Oftmals kann ein Schadensherd nicht rechtzeitig erkannt werden bzw. es besteht keine Kontrollmöglichkeit den Umfang des Schadensherdes ohne Zerstörung der Ummantelung festzustellen.

Es wurden daher schon mehrere Verfahren vorgeschlagen, die die nachträgliche Korrosionsschutzaufbringung auf bereits verspannte Kabel vorsieht. Unter anderem ist ein Verfahren bekannt, bei dem die Zugglieder mit Schalung versehen werden, so daß das Zugglied innerhalb einer Röhre, die durch die Schalung gebildet wird, zum Liegen kommt, wobei der Ringspalt zwischen Zugglied und Schalung mit einem Elastomer, Fett oder Zementleim befüllt wird. Einerseits können diese Schalungen nach dem Aushärten des Elastomers entfernt werden oder aber sie verschweißen sich mit dem Elastomer und verbleiben als weiterer Mantel um das Zugglied.

Der Nachteil des Standes der Technik, liegt darin, daß keine Kontrollmöglichkeit mehr vorliegt, inwieweit die bereits bestehende Korrosion vorangeschritten ist bzw. neue Schadensherde auftreten.

Desweiteren kann der Fachmann keine Garantie dafür geben, daß in den Drahtzwischenräumen der Zugglieder Lufteinschlüsse vorliegen.

Ferner ist ein Verfahren bekannt, daß vorschlägt, die Zugglieder mit einer Umhüllung aus Stahlblech zu umgeben, wobei der Ringspalt zwischen Umhüllung und Zugglied mit einer Flüssigkeit gefüllt wird, in der gegen Korrosion schützende Additiva gelöst sind. Ferner sind dieser Flüssigkeit feuchtigkeitsunterwandernde korrosionshindernde Beimischungen zugesetzt, die die Feuchtigkeit lösen und innerhalb der Flüssigkeit zum Absinken bringen.

Ein solches Verfahren ist sehr aufwendig und mit hohen Wartungskosten belastet, da die ständig vorhandene Korrosionsschutzflüssigkeit auch die einge setzten Abdichtungselemente beeinträchtigt. Desweiteren muß am Ende der Zugglieder ein Ausgleichsgefäß angeordnet sein, das die Füllstände der Ringspalten konstant hält. Ein weiterer Nachteil eines solchen Verfahrens liegt darin, daß zur Kontrolle des Systems eine Alarmeinrichtung erforderlich ist, die eine Leckage an der Ummantelung weitermeldet.

Der ständig bereitzustellende Überdruck im Ringspalt bei vorgenannten Verfahren erweist sich ebenfalls als sehr kostenintensiv.

Im Einzelnen wird zum Stand der Technik auf folgende Literaturstellen hingewiesen:
Die DE-PS 33 43 352 beschreibt ein Verbundkabel für Spannbetonwerke, bei dem das Hüllrohr aus einzelnen Stahlrohrabschnitten zusammengesetzt ist, die an ihren Enden Außengewinde tragen und mit Gewindemuffen miteinander verschraubt sind, wobei die trompetenförmigen Erweiterungen je einen einstückigen Stahlkörper aufweisen, der ein Ansatzrohr mit einem Außengewinde zur Verschraubung mit dem Hüllrohr und weitere Abschlußstücke aufweist.

Die DE-OS 34 37 107 beschreibt ein zwischen Bauteilen gespanntes und gegenüber diesen verankertes Zugglied, insbesondere Schrägseil für eine Schrägseilbrücke, aus einer Anzahl von gemeinsam in einer rohrförmigen Umhüllung angeordneten Einzelelementen, wobei die Hohlräume zwischen den Einzelelementen und der rohrförmigen Umhüllung von nach dem Spannen des Zuggliedes eingebrachtem Material z.B. Zementmörtel ausgefüllt sind und die Einzelelemente auf ihre gesamte Länge einschließlich ihres Verlaufs innerhalb der Verankerungsvorrichtungen mit einer Beschichtung aus Kunststoff versehen sind.

Die DE-OS 34 37 350 beschreibt ein Kabel für Bauwerke, insbesondere Schrägkabelbrücken, aus mehreren gebündelten Zugelementen, die von einem Hüllrohr umgeben sind, wobei der Hohlraum zwischen Zugelementen und Hüllrohr mit einem Injiziermaterial, vorzugsweise Zementmörtel verpresst ist und das Hüllrohr aus zumindest einem Materialstreifen geformt ist und an aneinandergrenzenden Streifenlängskanten je eine Falznaht aufweist.

Schließlich beschreibt die DE-PS 36 29 704 einen Korrosionsschutz für ein aus stählernen Seilen, Paralleldrahtbündeln oder Parallellitzenbündeln gebildetes Zugglied, bei dem die Umhüllung mit Hilfe von Abstandhaltern in einem Abstand vom Zugglied gehalten wird, so daß sich ein das Zugglied umgebender Ringspalt ergibt und am oberen Ende der Umhüllung eine Ausgleichsdehnvorrichtung angeordnet ist, ferner der Ringspaltraum mit einer Korrosionsschutzflüssigkeit gefüllt ist und diese feuchtigkeitsunterwandernde und korrosionshindernde Beimischungen in Form von Gasphaseninhibitoren enthält, der Ringspalt an beiden Enden des Zuggliedes gegen diesen abgedichtet ist, sich ferner am oberen Ende des Zuggliedes ein Ausgleichsgefäß befindet und oberhalb des Ausgleichsgefäßes eine aus eintretender Luft Feuchtigkeit herausziehende Silikatgelschleuse angeordnet ist.

Der Erfindung liegt demgegenüber die Aufgabe zugrunde, ein Verfahren und eine Vorrichtung der eingangs genannten Gattung zu schaffen, wobei die Beseitig von Korrosionsbildnern innerhalb der Zugglieder sowie eine zuverlässige Kontrolle ohne hohe Wartungskosten ermöglicht wird.

Die Aufgabe wird durch die Maßnahmen und Inhalte der beiliegenden Patentansprüche gelöst.

Als Überzugsmittel können sich auch Zwei-Komponenten-Harze eignen, wobei diese vor dem Erhärten wieder abgelassen werden. Hierzu eignen sich beispielsweise Zwei-Komponenten-Harze, die eine Abbindezeit von beispielsweise 10 Stunden aufweisen.

Als flüssige Überzugsmittel eignen sich gegebenenfalls ferner auch Wachse, insbesondere Esterwachse, die sowohl hydrophile aus auch hydrophobe Komponenten im Molekül enthalten.

Bei der Ausführungsform, bei der der Ringraum eine Gasfüllung aufweist, die auf Dauer mit einem Überdruck versehen ist, kann gegebenenfalls die Gasfüllung ganz oder teilweise auch durch ein sogenanntes Fluid ersetzt sein, also beispielsweise durch eine vorzugsweise leicht bewegliche Flüssigkeit.

Anhand den beigefügten Zeichnungen, die ein besonders bevorzugtes Ausführungsbeispiel der Erfindung zeigen, wird diese nun näher erläutert. Dabei zeigen:
Figur 1 ein dieses Verfahren betreffendes Brückenbauwerk;
Figur 2 bis 6 Querschnitte durch ein mit Schutzrohr versehenes Zugglied.

Figur 1 zeigt ein Brückenbauwerk 8, das mit Zugglieder 3, vorzugsweise aus stählernen Seilen bestehend, verspannt ist.

Die Zugglieder 3 werden mit einem Schutzrohr 4 umhüllt. Vorzugsweise sind die Schutzrohre 4 im Bereich des Hochpunktes 7 des Brückenbauwerks 8 dicht verschlossen, während im Tiefpunktbereich 9 des Brückenbauwerks 8 die Schutzrohre 4 in eine Saug- bzw. Pumpvorrichtung 10 münden.

Die Saug- und Pumpvorrichtung 10 kann hierbei so ausgebildet sein, daß sie zum Ansetzen einer Pumpe dient. Hierbei ist jedoch darauf zu achten, daß nach dem Abnehmen der Pumpe das Anschlußelement dicht abschließt.

Figur 2 zeigt einen Querschnitt durch ein Zugglied 3, das mit einem Schutzrohr 4 umhüllt ist. Der Ringraum 1 wird durch Abstandshalter 6 geschaffen.

Durch die Erzeugung eines Vakuums und Erwärmen des Zugglieds 3 werden Wasserdampf 11 und weitere Korrosionsbildner 12 aus dem Innern des Zuggliedes 3 abgezogen (siehe Figur 3).

Anhand der gemessenen Konzentration des abgezogenen Mediums wird ein Rückschluß über die noch vorhandenen Bestandteile im Zuggliedinnern gewährleistet.

Ist das abgezogene Medium frei von korrosionsbildenden Bestandteilen, so wird der Ringraum 1 wiederum unter Vakuum mit einem Überzugsmittel 2, vorzugsweise aus Kunstharz gefüllt (siehe Figur 4).

Ein besonderer Vorteil dieses Verfahrens liegt darin, daß unter Begünstigung des Vakuums das Überzugsmittel 2 in die Zwischenräume 13 des Zugglieds 3 eindringt und somit die Einzelzugglieder 3a, 3b usw. beschichtet.

Hiernach wird das Überzugsmittel 2 wieder aus dem Schutzrohr 4 entleert, so daß das Zugglied 3 mit seinen Einzelzuggliedern 3a, 3b usw. mit dem Überzugsmittel 2 beschichtet ist, jedoch der Ringraum 1 erhalten bleibt (Fig. 5).

Dies ist besonders wichtig, da der vorhandene Ringraum 1 zu späteren Kontrollzwecken erhalten bleibt. Figur 5a zeigt eine Vergrößerung des in Figur 5 mit "A" gekennzeichneten Detail.

In einem gewählten Wartungszyklus kann der so erhaltene Ringraum 1 beliebig mit einem Kontrollmedium, d.h. einem Kontrollfluid oder einer Kontrollflüssigkeit 5 befüllt werden (Fig. 6) das dann auf ihre Bestandteile (eventuell auftretende Korrosionsbildner) analysiert wird.

Bei erneut auftretender Korrosion kann dieses Verfahren beliebig of wiederholt werden.

## Patentansprüche

1. Verfahren zur Erneuerung des Korrosionsschutzes von Zuggliedern von Brücken und gleichartig verspannten Bauwerken, gekennzeichnet durch folgende Verfahrensschritte
a) der beschädigte Korrosionsschutz, beispielsweise eine Kunststoffbeschichtung oder Schutzanstriche, werden mindestens teilweise entfernt,
b) die freigelegten Stahldrähte werden von eventuellem Rost befreit,
c) das Zugglied wird mit einer gasdichten Umhüllung versehen, wobei durch Abstandhalter ein in allen Richtungen durchgehender Ringraum geschaffen wird,
d) die im Zugglied vorhandene Feuchtigkeit wird durch Erzeugen eines Unterdrucks und/oder durch Erwärmung des Zugglieds zum Verdampfen gebracht und der Wasserdampf kontinuierlich mittels der den Unterdruck erzeugenden Vakuumpumpe abgesaugt, bis sich ein Unterdruck-Minimum konstant einstellt,
e) der Ringraum wird mit einem flüssigen Überzugsmittel aufgefüllt,
f) nach Füllung des Ringraums wird das noch flüssige Überzugsmittel am Tiefpunkt der Umhüllung über ein Ventil abgelassen, während am Hochpunkt der Umhüllung durch ein weiteres Ventil ein trockenes Gas eingezogen wird, wobei das Zugglied mit einer dünnen Schicht des Überzugsmittels beschichtet bleibt,
g) das Einlaß- und das Auslaßventil werden geschlossen.

2. Verfahren nach Anspruch 1,
dadurch gekennzeichnet,
daß als gasdichte Umhüllung eine solche aus Edelstahlblech eingesetzt wird.

3. Verfahren nach Anspruch 1 - 2,
dadurch gekennzeichnet,
daß der Ringraum vollständig mit einem flüssigen Überzugsmittel aufgefüllt wird.

4. Verfahren nach Anspruch 1 - 3,
dadurch gekennzeichnet,
daß als flüssiges Überzugsmittel Kunstharz eingesetzt wird.

5. Verfahren nach Anspruch 1 - 4,
dadurch gekennzeichnet,
daß als trockenes Gas Luft und/oder Stickstoff eingezogen wird.

6. Verfahren nach Anspruch 1 - 5,
dadurch gekennzeichnet,
daß das entrostete Zugglied vor Herstellung der Umhüllung mit einem temporären Korrosionsschutz z.B. einem Schutzanstrich versehen wird.

7. Verfahren nach Anspruch 1 - 6,
dadurch gekennzeichnet,
daß das flüssige Überzugsmittel mit Hilfe des Vakuums in den Ringraum eingezogen wird.

8. Verfahren nach Anspruch 1 - 7,
dadurch gekennzeichnet,
daß die Gasfüllung des Ringraums aus Dauer mit einem Überdruck versehen wird, um Leckageverluste auszugleichen und
daß der Überdruck durch ein automatisches Alarm- und Meldesystem überwacht wird.

9. Verfahren nach Anspruch 1 - 8,
dadurch gekennzeichnet,
daß in konstanten oder unregelmäßigen Zeitabständen z.B. einmal jährlich, die Gasfüllung im Ringraum des Zugglieds mit einem Massenspektrometer auf Vorhandensein korrosionserzeugender Stoffe überprüft wird.

10. Vorrichtung zur Durchführung des Verfahrens nach Anspruch 1 - 9,
dadurch gekennzeichnet,
daß die Umhüllung als Schutzrohr (4) an den Enden abgedichtet ist und Anschlüsse für die Saug- und Pumpvorrichtung angeordnet sind.
